# EUROPÄISCHE PATENTSCHRIFT

(11) **EP 0 598 763 B1**
(45) Veröffentlichungstag und Bekanntmachung des Hinweises auf die Patenterteilung: **13.12.1995**
(21) Anmeldenummer: 92916259.2
(22) Anmeldetag: 22.07.1992
(51) Int. Cl.: C25D 3/38

(54) **SAURES BAD ZUR GALVANISCHEN ABSCHEIDUNG VON KUPFER UND DESSEN VERWENDUNG**
ACID BATH FOR THE GALVANIC DEPOSITION OF COPPER, AND THE USE OF SUCH A BATH
BAIN ACIDE DE DEPOT GALVANIQUE DE CUIVRE ET SON UTILISATION

(30) Priorität: 07.08.1991 DE 4126502
(43) Veröffentlichungstag der Anmeldung: 01.06.1994
(73) Patentinhaber: ATOTECH Deutschland GmbH, 10553 Berlin (DE)
(72) Erfinder: DAHMS, Wolfgang, D-1000 Berlin 26 (DE); WESTPHAL, Horst, D-1000 Berlin 10 (DE); JONAT, Michael, D-1000 Berlin 20 (DE)
(74) Vertreter: Effert, Udo, Dipl.-Ing.
(86) Internationale Anmeldenummer: DE9200605
(87) Internationale Veröffentlichungsnummer: WO9303204

(56) Entgegenhaltungen:
- FR-A- 2 190 943

## Beschreibung

Die Erfindung betrifft ein saures Bad zur galvanischen Abscheidung glänzender, duktiler und eingeebneter Kupferüberzüge und die Verwendung dieser Kombination. Das erfindungsgemäße Bad kann sowohl zur Verstärkung der Leiterbahnen von gedruckten Schaltungen als auch auf dem dekorativen Sektor eingesetzt werden.

Es ist seit langem bekannt, daß galvanischen Kupferbädern organische Substanzen zugesetzt werden, um glänzende Abscheidungen zu erzielen. Die zahlreichen für diesen Zweck bereits bekannten Verbindungen, wie zum Beispiel Thioharnstoff, Gelatine, Melasse, Kaffee-Extrakt, "basische" Farbstoffe und Thiophosphorsäureester, besitzen jedoch keinerlei praktische Bedeutung mehr, da die Qualität der mit ihnen erhaltenen Kupferüberzüge - besonders bezüglich des gleichmäßigen Aussehens, der Härte und der Bruchelongation - nicht den heutigen Anforderungen entsprechen.

Zum Stand der Technik zählen Bäder, die eine Mischung von sauerstoffhaltigen hochmolekularen Verbindungen mit organischen, insbesondere aromatischen Thioverbindungen (DE-AS 1521062), enthalten. Diese zeigen aber unbefriegende Ergebnisse bezüglich Metallstreuung und/oder Einebnung.

Zur Verbesserung wird in der DE-AS 2039831 ein saures Kupferbad beschrieben, das neben einer polymeren sauerstoffhaltigen Verbindung und einer Thioverbindung mit wasserlösliche Gruppe noch mindestens einen Farbstoff aus der Reihe der polymeren Phenazoniumverbindungen gelöst enthält. Weitere Arbeiten beschreiben die Kombination von organischen Thioverbindungen und polymeren sauerstoffhaltigen Verbindungen mit anderen Farbstoffen wie zum Beispiel Kristall-Violett (EP-PS 071512) oder PhthalocyaninDerivaten mit Apo-Safranin (DE-PS 3420999) oder eine Kombination mit Amiden (DE-PS 2746938).

Nachteilig bei der Verwendung üblicher sauerstoffhaltiger hochmolekularer Verbindungen ist die Stabilität im Elektrolyten. Bei normaler Anwendung Zersetzen sich diese genannten Verbindungen während der Elektrolyse langsam zur wasserunlöslichen Polymeren, die sich immer mehr im Elektrolyten anreichern, an den Wandungen als Gallerte ausrahmen und schließlich auf der Ware selbst ablagern, so daß die Ware mit Fehlstellen behaftet und so unbrauchbar wird. Diese Zersetzung wird extrem verstärkt, wenn die Badtemperatur über 28 °C ansteigt.

Aufgabe dieser Erfindung ist es, diese Nachteile zu vermeiden.

Diese Aufgabe wird erfindungsgemäß durch ein saures Bad gelöst, das mindestens einen Polyalkylenglycoldialkyläther der allgemeinen Formel
enthält, in der n = 8 - 800, vorzugsweise 14 - 90, und m = 0 - 50, vorzugsweise 0 - 20, R¹ ein niedriges Alkyl C₁ bis C₄, R² eine aliphatische Kette oder einen aromatischen Rest und a entweder 1 oder 2 bedeuten .

Die Menge, in der der Polyalkylengylcoldialkyläther zugegeben werden kann, um eine deutliche Verbesserung der Kupferabscheidung zu erzielen, beträgt etwa 0,005 bis 30 g/Liter; vorzugsweise 0,02 bis 8,0 g/Liter. Die relative Molmasse kann zwischen 500 und 35000 g/mol betragen; vorzugsweise 800 bis 4000 g/mol.

Die Polyalkylenglycoldialkyläther sind an sich bekannt oder können nach an sich bekannten Verfahren durch Umsetzen von Polyalkylenglykolen mit einem Alkylierungsmittel, wie z.B. Dimethylsulfat oder tert. Buten hergestellt werden.

In der Tabelle 1 sind Beispiele der erfindungsgemäß zu verwendenden Polyalkylenglycoldialkyläther sowie ihre bevorzugte Anwendungskonzentration aufgeführt:

**Tabelle 1**

| **Polyalklenglycoldialkyläther** | **bevorzugte Konzentration g/Liter** |
|---|---|
| Dimethyl-polyäthylenglycoläther | 0,1 - 5,0 |
| Dimethyl-polypropylenglycoläther | 0,05 - 1,0 |
| Di-tert.-butyl-polyäthylenglycoläther | 0,1 - 2,0 |
| Stearly-monomethyl-polyäthylenglycoläther | 0,5 - 8,0 |
| Nonylphenyl-monomethyl-polyäthylenglycoläther | 0,5 - 6,0 |
| Polyäthylen-polypropylen-dimethyläther (Misch- oder Blockpolymerisat) | 0,02 - 5,0 |
| Octyl-monomethyl-polyalkylenäther (Misch- oder Blockpolymerisat) | 0,05 - 0,5 |
| Dimethyl-bis(polyalkylenglykol)octylenäther (Misch- oder Blockpolymerisat) | 0,02 - 0,5 |
| β-Naphthol-monomethyl-polyäthylenglycoläther | 0,03 - 4,0 |

Zu der erfindungsgemäßen Verbindung können, um glänzende Niederschlage zu erhalten, zumindestens eine Thioverbindung mit wasserlöslichmachender Gruppe zugesetzt werden. Weitere Zusätze, wie stickstoffhaltige Thioverbindungen, polymere Stickstoffverbindungen und/oder polymere Phenazoniumverbindungen können ebenfalls dem Bad zugesetzt werden.

Diese Einzelkomponenten des erfindungsgemäßen Kupferbades können im allgemeinen vorteilhaft innerhalb folgender Grenzkonzentrationen im anwendungsfertigen Bad enthalten sein:

| | |
|---|---|
| Übliche organische Thioverbindungen mit wasserlöslichen Gruppen | 0,0005 - 0,4 g/Liter |
| vorzugsweise | 0,001 - 0,15 g/Liter |

In der Tabelle 2 sind einige übliche Thioverbindungen mit wasserlöslichen Gruppen sowie ihre bevorzugte Anwendungskonzentration aufgeführt:

**Tabelle 2**

| **Thioverbindungen** | **bevorzugte Konzentration g/Liter** |
|---|---|
| 3-Mercaptopropan-1-sulfonsäure, Natriumsalz | 0,002 - 0,1 |
| Thiophosphorsäure-O-äthyl-bis-(ω-sulfopropyl)-ester, Dinatriumsalz | 0,01 - 0,15 |
| Thiophosphorsäure-tris-(ω-sulfopropyl)-ester, Trinatriumsalz | 0,02 - 0,15 |
| Thioglycolsäure | 0,001 - 0,005 |
| Äthylendithiodipropylsulfonsäure, Natriumsalz | 0,001 - 0,1 |
| Bis-(ω-sulfopropyl)-disulfid, Dinatriumsalz | 0,001 - 0,05 |
| Bis-(ω-sulfopropyl)-sulfid, Dinatriumsalz | 0,01 - 0,15 |
| O-Äthyl-dithiokohlensäure-S-(ω-sulfopropyl)-ester, Kaliumsalz | 0,002 - 0,05 |
| 3(Benzthiazolyl-2-thio)-propylsulfonsäure, Natriumsalz | 0,005 - 0,1 |
| Bis-(ω-sulfohydroxypropyl)-disulfid, Dinatriumsalz | 0,003 - 0,04 |
| Bis-(ω-sulfobutyl)-disulfid, Dinatriumsalz | 0,004 - 0,04 |
| Bis(p-sulfophenyl)-disulfid, Dinatriumsalz | 0,004 - 0,04 |
| Methyl-(ω-sulfopropyl)-disulfid, Dinatriumsalz | 0,007 - 0,08 |
| Methyl-(ω-sulfopropyl)-trisulfid, Dinatriumsalz | 0,005 - 0,03 |

| | |
|---|---|
| Übliche stickstoffhaltige Thioverbindungen (sog. Thioharnstoffderivate) und/oder polymere Phenazoniumverbindungen und/oder polymere Stickstoffverbindungen | 0,0001 - 0,50 g/Liter |
| vorzugsweise | 0,0005 - 0,04 g/Liter |

Tabelle 3 enthält Beispiele für stickstoffhaltige Thioverbindungen (sog. Thioharnstoffderivate) und Tabelle 4 für polymere Phenazoniumverbindungen und Tabelle 5 für polymere Stickstoffverbindungen.

Die Grundzusammensetzung des erfindungsgemäßen Bades kann in weiten Grenzen schwanken. Im allgemeinen wird eine wässrige Lösung folgender Zusammensetzung benutzt:

| | |
|---|---|
| Kupfersulfat (CuSO₄ · 5H₂O) vorzugsweise | 20 - 250 g/Liter |
| | 60 - 80 g/Liter oder |
| | 180 - 220 g/Liter |
| Schwefelsäure vorzugsweise | 50 - 350 g/Liter |
| | 180 - 220 g/Liter oder |
| | 50 - 90 g/Liter |
| Chloridionen vorzugsweise | 0,01 - 0,18 g/Liter, |
| | 0,03 - 0,10 g/Liter |

Anstelle von Kupfersulfat können zumindest teilweise auch andere Kupfersalze benutzt werden. Auch die Schwefelsäure kann teilweise oder ganz durch Fluoroborsäure, Methansulfonsäure oder andere Säuren ersetzt werden. Die Chloridionen werden als Alkali chlorid (z.B. Natriumchlorid) oder in Form von Salzsäure p.a. zugesetzt. Die Zugabe von Natriumchlorid kann ganz oder teilweise entfallen, wenn in den Zusätzen bereits Halogenionen enthalten sind.

Außerdem können im Bad auch zusätzlich übliche Glanzbildner, Einebner oder Netzmittel enthalten sein.

Zur Herstellung des erfindungsgemäßen Bades werden die Einzelkomponenten der Grundzusammensetzung hinzugefügt.

Die Arbeitsbedingungen des Bades sind wie folgt:

| | |
|---|---|
| pH-Wert: | < 1 |
| Temperatur: | 15°C - 50°C, vorzugsweise 25°C - 40°C |
| kath. Stromdichte: | 0,5 - 12 A/dm², vorzugsweise 2-7 A/dm² |

Die Elektrolytbewegung erfolgt durch Einblasen von sauberer Luft, und zwar so stark, daß sich die Elektrolytoberfläche in starker Wallung befindet.

Als Anode wird Kupfer mit einem Gehalt von 0,02 bis 0,067 % Phosphor verwendet.

Die folgenden Beispiele dienen zur Erläuterung der Erfindung:

### BEISPIEL 1

Einem Kupferbad der Zusammensetzung
200,0 g/Liter Kupfersulfat (CuSO₄.5 H₂O)
65,0 g/Liter Schwefelsäure
0,12 g/Liter Natriumchlorid
werden als Glanzbildner
0,2 g/Liter Polyäthylenglycol,
0,01 g/Liter Bis-(ω-sulfopropyl)-disufid, Dinatriumsalz,
und 0,02 g/Liter polymeres 7-Dimethylamino-5-phenylphenazonium-chlorid
zugegeben. Man erhält bei einer Elektrolyttemperatur von 30 °C mit einer Stromdichte von 4 A/dm² und Bewegung durch Lufteinblasung einen gut eingeebneten glänzenden Kupferüberzug.

Wird nun der Elektrolyt einer Dauerbelastung von 500 Ah/l unterzogen, wobei die während der Elektrolyse verbrauchten Glanzbildner auf Sollwerte ergänzt werden, so zeigt der Elektrolyt am Wannenrand deutliche gallertartige Polymerausrahmungen.

Setzt man dagegen anstelle des Polyäthylenglycols die erfindungsgemäße Verbindung, Polyäthylenglycoldimethyläther in der gleichen Menge dem Elektrolyten zu, so zeigt der Elektrolyt nach der Alterung keine Polymerausrahmungen.

### BEISPIEL 2

Einem Kupferbad der Zusammensetzung
80 g/Liter Kupfersulfat (CuSO₄·5 H₂O)
180 g/Liter Schwefelsäure konz.
0,08 g/Liter Natriumchlorid
werden als Glanzbildner
0,6 g/Liter Polypropylenglycol,
0,02 g/Liter 3-Mercaptopropan-1-sulfonsäure, Natriumsalz
und 0,003 g/Liter N-Acetylthioharnstoff
zugegeben. Bei einer Elektrolyttemperatur von 30 °C enthält man auf gekratztem Kupferlaminat bei einer Stromdichte von 2 A/dm² glänzende Abscheidungen.

Wird nun der Elektrolyt einer Dauerbelastung von 500 Ah/l unterzogen, wobei die während der Elektrolyse verbrauchten Glanzbildner auf Sollwerte ergänzt werden, so zeigt der Elektrolyt am Wannenrand deutliche gallertartige Polymerausrahmungen.

Setzt man dagegen anstelle des Polypropylenglycols die erfindungsgemäße Verbindung, Polypropylenglycoldimethyläther in der gleichen Menge dem Elektrolyten zu, so zeigt der Elektrolyt nach der Alterung keine Polymerausrahmungen.

### BEISPIEL 3

Einem Kupferbad der Zusammensetzung
80 g/Liter Kupfersulfat (CuSO₄·5 H₂O)
200 g/Liter Schwefelsäure konz.
0,06 g/Liter Natriumchlorid
werden als Glanzbildner
0,4 g/Liter Octyl-polyalkyläther und
0,01 g/Liter Bis-(ω-sulfopropyl)-sulfid, Dinatriumsalz und
0,01 g/Liter Polyacrylsäureamid
zugegeben. Bei einer Elektrolyttemperatur von 30 °C enthält man auf gekratztem Kupferlaminat bei einer Stromdichte von 2 A/dm² glänzende Abscheidungen.

Wird nun der Elektrolyt einer Dauerbelastung von 500 Ah/l unterzogen, wobei die während der Elektrolyse verbrauchten Glanzbildner auf Sollwerte ergänzt werden, so zeigt der Elektrolyt am Wannenrand deutliche gallertartige Polymerausrahmungen.

Setzt man dagegen anstelle des Octyl-polyalkylglycols die erfindungsgemäße Verbindung, Octyl-monomethyl-polyalkylglycols in der gleichen Menge dem Elektrolyten zu, so zeigt der Elektrolyt nach der Alterung keine Polymerausrahmungen.

### BEISPIEL 4

Eine Kupferfolie von 40 »m, die aus einem Kupferbad der Zusammensetzung
80 g/Liter Kupfersulfat (CuSO₄.5 H₂O)
200 g/Liter Schwefelsäure konz.
0,06 g/Liter Natriumchlorid
abgeschieden wurde, zeigt eine Bruchelongation von 4,2 %. Nachdem in dem Elektrolyten
0,4 g/Liter Dimethyl-polyalkyläther
gelöst wurden, zeigt eine unter gleichen Bedingungen abgeschiedene Folie 12,3 % Bruchelongation.

## Patentansprüche

1. Wäßriges saures Bad zur galvanischen Abscheidung glänzender und eingeebneter Kupferüberzüge, enthaltend Polyalkylenglykoldialkyläther der allgemeinen Formel in der n = 8 - 800, m = 0 - 50, R¹ ein niedriges Alkyl C₁ bis C₄, R² eine aliphatische Kette oder aromatischen Rest und a=1 oder 2 bedeuten.

2. Wäßriges saures Bad gemäß Anspruch 1, enthaltend Polyalkylenglykoldialkyläther oder deren Gemische in Konzentrationen von 0,005 bis 30 g/Liter.

3. Wäßriges saures Bad gemäß Anspruch 1 und 2, enthaltend
Dimethyl-polyäthylenglycoläther
Di-*tert*.-butyl-polyäthylenglycoläther
Stearyl-monomethyl-polyäthylenglycoläther
Nonylphenyl-monomethyl-polyäthylenglycoläther
Polyäthylen-polypropylen-dimethylglycoläther
Octyl-monomethyl-polyalkylenäther
Dimethyl-bis(polyalkylenglykol)octylenäther und/oder
β-Naphthol-monomethyl-polyäthylenglycoläther

4. Wäßriges saures Bad gemäß Ansprüchen 1 bis 3, enthaltend zusätzlich eine Thioverbindung oder ein Gemisch mehrerer Thioverbindungen.

5. Wäßriges saures Bad gemäß Anspruch 4, enthaltend 3-Mercaptopropan-1-sulfonsäure, Natriumsalz
Thiophosphorsäure-O-äthyl-bis-(ω-sulfopropyl)-ester, Dinatriumsalz
Thiophosphorsäure-tris-(ω-sulfopropyl)-ester, Trinatriumsalz Thioglycolsäure
Äthylendithiodipropylsulfonsäure, Natriumsalz
Bis-(ω-sulfopropyl)-disulfid, Dinatriumsalz
Bis-(ω-sulfopropyl)-sulfid, Dinatriumsalz
O-Äthyl-dithiokohlensäure-S-(ω-sulfopropyl)-ester, Kaliumsalz
3(Benzthiazolyl-2-thio)-propylsulfonsäure, Natriumsalz
Bis-(ω-sulfohydroxypropyl)-disulfid, Dinatriumsalz
Bis-(ω-sulfobutyl)-disulfid, Dinatriumsalz
Bis-(p-sulfophenyl)-disulfid, Dinatriumsalz
Methyl-(ω-sulfopropyl)-disulfid, Dinatriumsalz und/oder
Methyl-(ω-sulfopropyl)-trisulfid, Dinatriumsalz.

6. Wäßriges saures Bad gemäß Ansprüchen 4 und 5, enthaltend Thioverbindungen in Konzentrationen von 0,0005 bis 0,4 g/Liter.

7. Wäßriges saures Bad gemäß Ansprüchen 1 bis 6, gekennzeichnet durch einen zusätzlichen Gehalt an mindestens einer polymeren Phenazoniumverbindung.

8. Wäßriges saures Bad gemäß Anspruch 7 enthaltend
Poly(6-methyl-7-dimethylamino-5-phenyl-phenazoniumsulfat)
Poly(2-methyl-7-diäthylamino-5-phenyl-phenazoniumchlorid)
Poly(2-methyl-7-dimethylamino-5-phenyl-phenazoniumsulfat)
Poly(5-methyl-7-dimethylamino-phenazoniumacetat)
Poly(2-methyl-7-anilino-5-phenyl-phenazoniumsulfat)
Poly(2-methyl-7-dimethylamino-phenazoniumsulfat)
Poly(7-methylamino-5-phenyl-phenazoniumacetat)
Poly(7-äthylamino-2,5-diphenyl-phenazoniumchlorid)
Poly(2,8-dimethyl-7-diäthylamino-5-p-tolylphenazoniumchlorid)
Poly(2,5,8-triphenyl-7-dimethylamino-phenazoniumsulfat)
Poly(2,8-dimethyl-7-amino-5-phenyl-phenazoniumsulfat) und/oder
Poly(7-Dimethylamino-5-phenyl-phenazoniumchlorid).

9. Wäßriges saures Bad gemäß Ansprüchen 7 und 8, enthaltend polymere Phenazoniumverbindungen in Konzentrationen von 0,0001 bis 0,5 g/Liter.

10. Wäßriges saures Bad gemäß Ansprüchen 1 bis 6, gekennzeichnet durch einen zusätzlichen Gehalt an mindestens einem Thioharnstoffderivat.

11. Wäßriges saures Bad gemäß Anspruch 10, enthaltend
N-Acetylthicharnstoff
N-Trifluoroacetylthioharnstoff
N-Äthylthioharnstoff
N-Cyanoacetylthioharnstoff
N-Allylthioharnstoff
o-Tolylthioharnstoff
N,N'-Butylenthioharnstoff
Thiazolidinthiol(2)
4-Thiazolinthiol(2)
Imidazolidinthiol(2) (N,N'-Äthylenthioharnstoff)
4-Methyl-2-pyrimidinthiol und/oder
2-Thiouracil

12. Wäßriges saures Bad gemäß Ansprüchen 10 und 11, enthaltend Thioharnstoffderivat in Konzentrationen von 0,0001 bis 0,5 g/Liter.

13. Wäßriges saures Bad gemäß Ansprüchen 1 bis 6, gekennzeichnet durch einen zusätzlichen Gehalt mindestens einer polymeren Stickstoffverbindung.

14. Wäßriges saures Bad gemäß Anspruch 13, enthaltend
Polyäthylenimin
Polyäthylenimid
Polyacrylsäureamid
Polypropylenimin
Polybutylenimin
N-Methylpolyäthylenimin
N-Acetylpolyäthylenimin und/oder
N-Butylpolyäthylenimin

15. Wäßriges saures Bad gemäß Ansprüchen 13 und 14, enthaltend polymere Stickstoffverbindungen in Konzentrationen von 0,0001 bis 0,5 g/Liter.

16. Wäßriges saures Bad, gekennzeichnet durch einen Gehalt an Polyalkylenglycoldialkyläther gemäß Ansprüchen 1 bis 3 und Thioverbindungen gemäß Ansprüchen 4 bis 6.

17. Verwendung des Bades nach mindestens einem der Ansprüche 1 bis 16 zur Verstärkung von Leiterbahnen von gedruckten Schaltungen.

18. Verwendung des Bades nach mindestens einem der Ansprüche 1 bis 16 zur Herstellung glänzender und eingeebneter Kupferüberzüge.

## Claims

1. Aqueous, acidic bath for the galvanic deposition of shiny and smooth copper coatings, containing polyalkylene glycol dialkyl ethers of the general formula in which n = 8 - 800, m = 0 - 50, R¹ is a low alkyl C₁ to C₄, R² is an aliphatic chain or aromatic residue and a=1 or 2.

2. Aqueous, acidic bath according to claim 1, containing polyalkylene glycol dialkyl ethers or mixtures thereof in concentrations of between 0.005 and 30 g/litre.

3. Aqueous, acidic bath according to claims 1 and 2, containing
dimethyl-polyethyleneglycol ethers,
di-tert.-butyl-polyethyleneglycol ethers,
stearyl-monomethyl-polyethyleneglycol ethers,
nonylphenyl-monomethyl-polyethyleneglycol ethers,
polyethylene-polypropylene-dimethylglycol ethers,
octyl-monomethyl-polyalkylene ethers,
dimethyl-bis(polyalkyleneglycol) octylene ethers and/or
β-naphthol-monomethyl-polyethyleneglycol ethers.

4. Aqueous, acidic bath according to claims 1 to 3, additionally containing a thio compound or a mixture of a plurality of thio compounds.

5. Aqueous, acidic bath according to claim 4, containing
3-mercaptopropane-1-sulphonic acid, sodium salt,
thiophosphoric acid-O-ethyl-bis-(ω-sulphopropyl)-esters, disodium salt,
thiophosphoric acid-tris-(ω-sulphopropyl)-esters, trisodium salt,
thioglycol acid,
ethylene dithiodipropylsulphonic acid, sodium salt,
bis-(ω-sulphopropyl)-disulphide, disodium salt,
bis-(ω-sulphopropyl)-sulphide, disodium salt,
O-ethyl-dithiocarbonic acid-S-(ω-sulphopropyl)-esters, potassium salt,
3(benzthiazolyl-2-thio)-propylsulphonic acid, sodium salt,
bis-(ω-sulphohydroxypropyl)-disulphide, disodium salt,
bis-(ω-sulphobutyl)-disulphide, disodium salt,
bis-(p-sulphophenyl)-disulphide, disodium salt,
methyl-(ω-sulphopropyl)-disulphide, disodium salt
and/or
methyl-(ω-sulphopropyl)-trisulphide, disodium salt.

6. Aqueous, acidic bath according to claims 4 and 5, containing thio compounds in concentrations of between 0.0005 and 0.4 g/litre.

7. Aqueous, acidic bath according to claims 1 to 6, characterised by an additional content of at least one polymeric phenazonium compound.

8. Aqueous, acidic bath according to claim 7, containing
poly(6-methyl-7-dimethylamino-5-phenyl phenazonium sulphate),
poly(2-methyl-7-diethylamino-5-phenyl phenazonium chloride),
poly(2-methyl-7-dimethylamino-5-phenyl phenazonium sulphate),
poly(5-methyl-7-dimethylamino-phenazonium acetate),
poly(2-methyl-7-anilino-5-phenyl phenazonium sulphate),
poly(2-methyl-7-dimethylamino-phenazonium sulphate),
poly(7-methylamino-5-phenyl phenazonium acetate),
poly(7-ethylamino-2,5-diphenyl phenazonium chloride),
poly(2,8-dimethyl-7-diethylamino-5-p-tolyl phenazonium chloride),
poly(2,5,8-triphenyl-7-dimethylamino-phenazonium sulphate),
poly(2,8-dimethyl-7-amino-5-phenyl phenazonium sulphate) and/or
poly(7-dimethylamino-5-phenyl phenazonium chloride).

9. Aqueous, acidic bath according to claims 7 and 8, containing polymeric phenazonium compounds in concentrations of between 0.0001 and 0.5 g/litre.

10. Aqueous, acidic bath according to claims 1 to 6, characterised by an additional content of at least one thiourea derivative.

11. Aqueous, acidic bath according to claim 10, containing
N-acetylthiourea,
N-trifluoroacetylthiourea,
N-ethylthiourea,
N-cyanoacetylthiourea,
N-allylthiourea,
o-tolylthiourea,
N,N'-butylenethiourea,
thiazolidine thiol(2),
4-thiazolidine thiol(2),
imidazolidine thiol(2) (N,N'-ethylenethiourea),
4-methyl-2-pyrimidine thiol and/or 2-thiouracil.

12. Aqueous, acidic bath according to claims 10 and 11, containing thiourea derivative in concentrations of between 0.0001 and 0.5 g/litre.

13. Aqueous, acidic bath according to claims 1 to 6, characterised by an additional content of at least one polymeric nitrogen compound.

14. Aqueous, acidic bath according to claim 13, containing
polyethyleneimine,
polyethyleneimide,
polyacrylicacidamide,
polypropyleneimine,
polybutyleneimine,
N-methylpolyethyleneimine,
N-acetylpolyethyleneimine and/or
N-butylpolyethyleneimine.

15. Aqueous, acidic bath according to claims 13 and 14, containing polymeric nitrogen compounds in concentrations of between 0.0001 and 0.05 g/litre.

16. Aqueous, acidic bath, characterised by a content of polyalkylene glycol dialkyl ethers according to claims 1 to 3 and thio compounds according to claims 4 to 6.

17. Use of the bath according to at least one of claims 1 to 16 for reinforcing conductor paths of printed circuits.

18. Use of the bath according to at least one of claims 1 to 16 for the production of shiny and smooth copper coatings.

## Revendications

1. Bain aqueux acide pour le dépôt galvanique de revêtements de cuivre brillants et lisses, contenant de l'éther dialkylique de polyalkylèneglycol, de la formule générale : dans laquelle n = 8 - 800, m = 0 - 50, R¹ est un alcoyle inférieur C₁ à C₄, R² est une chaîne aliphatique ou un résidu aromatique et a = 1 ou 2.

2. Bain acide aqueux selon la revendication 1, caractérisé en ce qu'il contient de l'éther dialkylique de polyalkylène-glycol ou des mélanges de celui-ci à des concentrations de 0,005 à 30 g/litre.

3. Bain acide aqueux selon les revendications 1 et 2, caractérisé en ce qu'il contient
de l'éther diméthylique de polyéthylène-glycol
de l'éther di-tert.-butylique de polyéthylène-glycol
de l'éther stéaryl-monométhylique de polyéthylène-glycol
de l'éther nonylphényl-monométhylique de polyéthylène-glycol
de l'éther diméthylique de polyéthylène-polypropylène-glycol
de l'éther octylique de monométhyl-polyalkylène
de l'éther octylique de diméthyl-bis(polyalkylène-glycol) et/ou
de l'éther β-naphtol-monométhylique de polyéthylène-glycol.

4. Bain acide aqueux selon les revendications 1 à 3, caractérisé en ce qu'il contient en outre un composé thio ou un mélange de plusieurs composés thio.

5. Bain acide aqueux selon la revendication 4, caractérisé en ce qu'il contient
de l'acide 3-mercaptopropano-1-sulfonique, sel sodique
de l'ester O-éthyl-bis-(ω-sulfopropylique) d'acide thiophosphorique, sel disodique
de l'ester tris-(ω-sulfopropylique) d'acide thiophosphorique, sel trisodique,
de l'acide éthylènedithiodipropylsulfonique, sel sodique
du disulfure de bis-(ω-sulfopropyle), sel disodique
du sulfure de bis-(ω-sulfopropyle), sel disodique
de l'ester S-(ω-sulfopropylique) d'acide O-éthyl-dithiocarbonique, sel potassique
de l'acide 3(benzothiazolyl-2-thio)-propylsulfonique, sel sodique
du disulfure de bis-(ω-sulfohydroxypropyle), sel disodique
du disulfure de bis-(ω-sulfobutyle), sel disodique
du disulfure de bis-(p-sulfophényle), sel disodique
du disulfure de méthyl-(ω-sulfopropyle), sel disodique et/ou
du trisulfure de méthyl-(ω-sulfopropyle), sel disodique.

6. Bain acide aqueux selon les revendications 4 et 5, caractérisé en ce qu'il contient des composés thio à des concentrations de 0,0005 à 0,4 g/litre.

7. Bain acide aqueux selon les revendications 1 à 6, caractérisé en ce qu'il contient en outre un certain taux d'au moins un composé de phénazonium polymère.

8. Bain acide aqueux selon la revendication 7, caractérisé en ce qu'il contient
du polysulfate de 6-méthyl-7-diméthylamino-5-phénylphénazonium
du polychlorure de 2-méthyl-7-diéthylamino-5-phénylphénazonium
du polysulfate de 2-méthyl-7-diméthylamino-5-phénylphénazonium
du polyacétate de 5-méthyl-7-diméthylamino-phénazonium
du polysulfate de 2-méthyl-7-anilino-5-phényl-phénazonium
du polysulfate de 2-méthyl-7-diméthylamino-phénazonium
du polyacétate de 7-méthylamino-5-phényl-phénazonium
du polychlorure de 7-éthylamino-2,5-diphényl-phénazonium
du polychlorure de 2,8-diméthyl-7-diéthylamino-5-p-tolyl-phénazonium
du polysulfate de 2,5,8-triphényl-7-diméthylamino-phénazonium
du polysulfate de 2,8-diméthyl-7-amino-5-phényl-phénazonium
et/ou
du polychlorure de 7-diméthylamino-5-phényl-phénazonium

9. Bain acide aqueux selon les revendications 7 et 8, caractérisé en ce qu'il contient des composés de phénazonium polymères à des concentrations de 0,0001 à 0,5 g/litre.

10. Bain acide aqueux selon les revendications 1 à 6, caractérisé en ce qu'il contient en outre un certain taux d'au moins un dérivé de thio-urée.

11. Bain acide aqueux selon la revendication 10, caractérisé en ce qu'il contient
de la N-acétylthio-urée
de la N-trifluoroacétylthio-urée
de la N-éthylthio-urée
de la N-cyanoacétylthio-urée
de la N-allylthio-urée
de l'O-tolylthio-urée
de la N-N'-butylènethio-urée
du thiazolidinthiol (2)
du 4-thiazolidinthiol (2)
de l'imidazolidinthiol (2) (N-N'-éthylènethio-urée)
du 4-méthyl-2-pyrimidine-thiol et/ou
du 2-thio-uracile

12. Bain acide aqueux selon les revendications 10 et 11, caractérisé en ce qu'il contient un dérivé de thio-urée à des concentrations de 0,0001 à 0,5 g/litre.

13. Bain acide aqueux selon les revendications 1 à 6, caractérisé en ce qu'il contient en outre un certain taux d'au moins un composé azoté polymère.

14. Bain acide aqueux selon la revendication 13, caractérisé en ce qu'il contient
de la polyéthylène-imine
du polyéthylène-imide
de l'amide d'acide polyacrylique
de la polypropylène-imine
de la polybutylène-imine
de la N-méthylpolyèthylène-imine
de la N-acétylpolyéthylène-imine et/ou
de la N-burylpolyéthylène-imine

15. Bain acide aqueux selon les revendications 13 et 14, caractérisé en ce qu'il contient des composés azotés polymères à des concentrations de 0,0001 à 0,5 g/litre.

16. Bain acide aqueux, caractérisé, en ce qu'il contient un certain taux d'éther dialkylique de polyalkylène-glycol selon les revendications 1 à 3 et de composés thio selon les revendications 4 à 6.

17. Utilisation du bain selon l'une au moins des revendications 1 à 16 pour renforcer des pistes conductrices de circuits imprimés.

18. Utilisation du bain selon l'une au moins des revendications 1 à 16 pour la fabrication de revêtements en cuivre brillants et lisses.
